# EUROPÄISCHE PATENTANMELDUNG

(11) **EP 4 640 327 A1**
(43) Veröffentlichungstag der Anmeldung: **29.10.2025**
(21) Anmeldenummer: 24172678.5
(22) Anmeldetag: 26.04.2024
(51) Int. Cl.: B21B 27/00

(54) **ARBEITSWALZE FÜR DEN EINSATZ IN EINEM KALTWALZWERK UND VERFAHREN ZUM KALTWALZEN EINES FLACHMATERIALS, SOWIE EIN KALTWALZWERK**

(71) Anmelder: ThyssenKrupp Steel Europe AG, 47166 Duisburg (DE)
(72) Erfinder: Lauer, Benjamin, 47166 Duisburg (DE); Schulze-Kraasch, Folkert, 47166 Duisburg (DE); Sprungk, Jöran, 47166 Duisburg (DE); Wischmann, Stefan, 47166 Duisburg (DE)
(74) Vertreter: ThyssenKrupp Steel Europe AG

(57) **Zusammenfassung**

Die Erfindung betrifft eine Arbeitswalze (1) für den Einsatz in einem Kaltwalzwerk und ein Verfahren zum Kaltwalzen eines Flachmaterials, sowie ein Kaltwalzwerk.

## Beschreibung

Die Erfindung betrifft Arbeitswalzen für den Einsatz in einem Kaltwalzwerk und ein Verfahren zum Kaltwalzen eines Flachmaterials, sowie ein Kaltwalzwerk.

Arbeitswalzen in Walzgerüsten in Kaltwalzwerken einer Stahlflachproduktion, werden üblicherweise mit einer bestimmten Rauheit meist durch Schleifen versehen. Die Rauheit auf den Walzenoberflächen verändert die Reibung im Walzspalt. Sie kann verhindern, dass ein Durchrutschen des Flachmaterials zu Oberflächenfehlern führt. Damit das Flachmaterial von der Arbeitswalze im Eingang des Walzspaltes gegriffen und zwischen die Walzenoberflächen durchgetrieben werden kann, muss die Reibung zwischen Flachmaterial und Walzenoberfläche ausreichend groß sein, damit die Greifbedingung gegeben ist.

Die Rauheit auf den Arbeitswalzen nimmt tendenziell mit der Einsatzdauer ab. Eine höhere Schleifrauheit bietet so die Möglichkeit einer längeren Walzstandzeit. Die Produktionsfolge muss dabei jedoch hinsichtlich des Flachmaterials sowie dessen Dicke und Breite an die sich verändernden Reibungsbedingungen angepasst werden. Eine zu hohe Schleifrauheit kann darüber hinaus zu einer großen Verschmutzung der Arbeitswalzen und des Flachmaterials führen.

Texturierte Arbeitswalzen bieten die Möglichkeit, eine definierte Oberflächenstruktur in die Oberflächen des Flachprodukts einzubringen. Regellose, sogenannte stochastische Strukturen entstehen beim Strahlen der Walzenoberflächen mit Körnern (Shot Blasting Texturing), bei der Funkenerosion (Electro Discharge Texturing) oder durch das Elektroplattieren (Electro Chemical Deposition).

Mittels Laser- oder Elektronenstrahlen lassen sich gezielt Täler und Plateaus in regelmäßiger Form und Anordnung erzeugen, sogenannte deterministische Strukturen (Laser Texturing, Electron Beam Texturing), wie beispielhaft in der WO 1995/026836 A1 dargelegt.

Die EP 1 368 140 B1 offenbart einen Kaltwalzprozess mit einer Abfolge mehrerer texturierter Arbeitswalzen, um an einem Aluminium-Flachprodukt eine Oberflächenrauheit ähnlich dem Elektropolieren zu erzeugen.

Die SU 1 733 159 A1 offenbart eine Kaltwalzrolle mit einem Mikrorelief auf der Arbeitsoberfläche, um die technologischen Möglichkeiten zu verbessern. Das Mikrorelief besteht aus periodisch angeordneten Löchern mit einer Tiefe von 0,4 mm bis 0,5 mm und Durchmesser zwischen 1,5 mm und 2,0 mm in einem Abstand von 2 mm bis 6 mm. Die Strukturen sollen die Arbeitswalzen widerstandsfähiger machen und die Qualität des gebogenen Profils verbessern.

Hintergrund der konventionellen Oberflächenveredelung von Arbeitswalzen ist, dass die Oberflächen der Arbeitswalzen durch das Aufbringen einer metallischen Schutzschicht, z. B. einer Hartverchromung, einen verbesserten Verschleißschutz in Bezug auf Standzeiten, sowie einen positiven Einfluss auf die entsprechend geforderte Band-Sauberkeit bietet. Die EP 0 184 568 B1 offenbart die Bearbeitung einer solchen Schicht mittels Laser-Strahlbündel zur Legierungsbildung und Mikrostrukturierung.

Die Aufgabe der Erfindung ist es, die Oberfläche der Arbeitswalze mit einer geeigneten Textur zu versehen, damit sie den Anforderungen des Kaltwalzens besser genügen kann. Insbesondere zur Ressourcenschonung und zum Walzen von hochfesten Werkstoffen ist die Walzkraft zu reduzieren. Weitere Ziele sind eine Erhöhung der Standzeiten, wobei die Greifbedingung sichergestellt sein muss, insbesondere in Verbindung mit einer ausreichenden Planheit des Flachmaterials und Sauberkeit. Eine zusätzlich Verschleißschutzschicht kann verzichtbar sein.

Die Aufgabe in Bezug auf eine Arbeitswalze für den Einsatz im Kaltwalzwerk wird mit den Merkmalen des Anspruchs 1 gelöst. Die Aufgabe in Bezug auf ein Verfahren zum Kaltwalzen eines Flachmaterials wird mit den Merkmalen des Anspruchs 6 gelöst. Die Aufgabe in Bezug auf ein Kaltwalzwerk wird mit den Merkmalen des Anspruchs 9 gelöst.

Die Lehre der Erfindung ist, dass sich durch eine geeignete Texturierung der Oberfläche der Arbeitswalze eine Verminderung der Walzkraft ohne Beeinträchtigung der Kaltwalzbedingungen erzielen lässt.

Die bisher aus dem Stand der Technik bekannten Schriften offenbaren keine Lösung, wie die Topografie der Oberfläche auf Arbeitswalzen gestaltet sein sollte, um die für einen Kaltwalzprozess erforderliche Walzkraft zu reduzieren.

Die erfindungsgemäße Topografie für die Oberfläche von Arbeitswalzen beinhaltet vorzugsweise durchgängige Täler quer und/oder schräg zur Walzrichtung, welche als Schmierstoffkanäle fungieren. Durch diese Strukturierung können gezielt Walzkräfte eingestellt werden, welche sich auf einem niedrigeren Niveau befinden. Die Absenkung der Walzkraft ist u.a. vorteilhaft für die Verarbeitung hochfester Werkstoffe, bevorzugt Stähle, für die Erhöhung der Flachmaterialbreiten und/oder Stichabnahmen, für die Verlängerung der Standzeiten, für die Erhöhung der Energieeffizienz der Umformarbeit und/oder für die Verminderung der Verschmutzung.

Diese Strukturen sowie die nachfolgend beanspruchten Parameter haben auch einen positiven Einfluss auf den Verschleißwiderstand. Dadurch kann die Greifbedingung im Verlauf der Walzenreise länger erfüllt sein und auch ein Durchrutschen des Flachmaterials im Walzspalt kann länger unterbunden bleiben. Die Walzkräfte können sich dementsprechend während der Einsatzdauer konstanter als beim Stand der Technik verhalten.

Die Täler teilen die Oberfläche der Arbeitswalze in separate Plateaus respektive Plateaubereiche auf. Um die Bedingungen für eine lange Walzenstandzeit erfüllen zu können, ist es wünschenswert, wenn der Übergang vom Plateau-Segment zum Tal möglichst abrupt ist. Die Vertiefungen respektive die daraus entstehenden Täler in der Walzenoberfläche werden vorzugsweise durch Laserbeschuss erzeugt. Eine alternative Herstellung dieser Täler kann beispielsweise in einem Kreuzschliff bestehen.

Die Täler haben insbesondere den Zweck, den zwangsläufig im Kaltwalzprozess anfallenden Abrieb aus dem Walzspalt aufzunehmen. Die Täler sind im Wesentlichen durchgängig verbunden, sodass beispielsweise ein flüssiges Walzmedium entweichen kann und dabei die Partikel des Abriebs mitnehmen kann. Es ist eine wesentliche Eigenschaft der Oberfläche der Arbeitswalze, dass sie offene Täler und damit Schmierstoffkanäle beinhaltet, welche bevorzugt schräg zur Walzrichtung verlaufen.

Eine geschlossene Textur auf der Oberfläche einer Arbeitswalze hingegen, wie sie durch vereinzelte Laserschüsse eingebracht werden könnte, würde sich rasch durch Abrieb zusetzen. Ein mithin eingeschlossenes Schmiermittel würde damit auch derart die Reibung reduzieren, dass das zu walzende Flachmaterial durchrutschen würde und damit im schlechtesten Fall nicht mehr walzbar wäre.

Weiterführend unterstützen die insbesondere offen gestalteten Täler die Greifbedingungen, indem sie die Reibung im Eingang des Walzspaltes erhöhen. Das überschüssige Walzmedium kann von den Plateaus entweichen und sich in den Tälern verteilen.

Ein Verschleiß an Rauheit findet überwiegend auf den Plateau-Flächen statt. Solange die eingebrachten Vertiefungen respektive Täler ein durchgängiges Netz respektive offene Struktur bilden, bleibt die Greifbedingung erfüllt, selbst wenn die Rauheit auf den Plateau-Flächen komplett verschwunden ist. Die Greifbedingung ist damit weitgehend vom Rauheitsverlust entkoppelt.

Eine erste Lehre der Erfindung betrifft eine Arbeitswalze für den Einsatz in einem Kaltwalzwerk mit einer Oberfläche, wobei die Topografie Täler und Plateaus respektive Plateaubereiche definiert und folgende Topografieeigenschaften gemäß DIN EN ISO 25178-2:2023-09 aufweist: eine mittlere arithmetische Höhe Sa zwischen 0,30 µm und 4,0 µm, eine Kernhöhe Sk zwischen 0,40 µm und 8,0 µm und eine Fläche der Täler Sak2 zwischen 0,15 ml/m² und 5,0 ml/m².

Die erfindungsgemäße Topografie auf der Oberfläche der Arbeitswalze ist mit dieser Lehre so ausgestaltet, dass eine Walzbarkeit gewährleistet ist. Hierzu sind die Täler der Arbeitswalze derart gestaltet, dass die Fläche der Täler Sak2 insbesondere mindestens 0,18 ml/m², vorzugsweise mindestens 0,20 ml/m², bevorzugt mindestens 0,25 ml/m², besonders bevorzugt mindestens 0,30 ml/m² beträgt. Die Fläche der Täler Sak2 kann bis 3,0 ml/m², insbesondere bis 2,6 ml/m², vorzugsweise bis 2,3 ml/m², bevorzugt bis 2,0 ml/m² betragen.

Die mittlere arithmetische Höhe Sa der beschriebenen Topografie hat Einfluss auf die Gesamtheit des Kaltwalzprozesses, der Schmier- und Haftungsbedingungen, der Reibung, etc.

Die an den Kontaktflächen zweier sich berührender Körper wirkende Reibung erschwert die Bewegung der Körper gegeneinander. Die Reibungskraft ist in ihrer Wirkungsrichtung der Relativbewegung der Körper entgegengesetzt. Die Reibung ist für den Walzvorgang von Vor-und Nachteil: Beim Eintritt des Walzgutes in den Walzspalt, wenn sich das Walzgut ohne äußere Kräfte langsamer als die Arbeitswalze bewegt, ist die Reibung unerlässlich, damit die Arbeitswalze das Walzgut greifen und in die Bandlaufrichtung vorantreiben kann. Das Greifen ist möglich, wenn der Eingriffswinkel kleiner als der Reibungswinkel ist. Ab der sogenannten Fließscheide bewegt sich das Walzgut schneller als die Arbeitswalze. Um die Fortbewegung des Bandes zu begünstigen, sollte die Reibung ab diesem Punkt möglichst gering sein. Das Einbringen von Schmiertaschen und/oder Schmierkanälen in die Arbeitswalze dient dazu, dass ausreichend Schmiermedium vorhanden ist, das die Reibung im Auslauf des Walzspaltes reduziert. Bei einem Mangel an Schmierung würde sie wieder ansteigen und damit den Walzprozess behindern und u.a. zu Bandwellen führen.

Eine mittlere arithmetische Höhe Sa der Topografie kann insbesondere mindestens 0,40 µm, 0,50 µm, 0,60 µm betragen. Eine mittlere arithmetische Höhe Sₐ der Topografie kann insbesondere auf maximal 4,90 µm, 4,70 µm, 4,50 µm, vorzugsweise auf maximal 4,10 µm, 3,90 µm, 3,70 µm, bevorzugt auf maximal 3,50 µm, 3,30 µm, 3,0 µm beschränkt sein. Bei einem Unterschreiten einer mittleren arithmetischen Höhe Sa der Topografie von weniger als 0,30 µm können die erforderlichen Walzbedingungen nicht sichergestellt werden, wodurch keine hinreichende Walzung bzw. keine gewünschte Verformung im Walzgerüst gewährleistet werden kann. Eine mittlere arithmetische Höhe Sa der Topografie kann sich oberhalb von 5,0 µm auch negativ auf die Walzung auswirken.

Die Topografie der Arbeitswalze weist Plateaus auf, welche bevorzugt glatt sind oder Schleifstrukturen oder eine Mikrostrukturierung mit geringer Rauheit aufweisen. Glatt polierte Plateaus sind möglich. Die Mikrostrukturierung kann beispielsweise mittels Laser erfolgen. Aus einer Kernhöhe Sk von insbesondere weniger als 7,0 µm, vorzugsweise weniger als 6,0 µm, bevorzugt weniger als 5,0 µm, besonders bevorzugt weniger als 4,0 µm, weiter bevorzugt weniger als 3,0 µm, kann weniger Schmutz im Walzspalt resultieren.

Bei einem Überschreiten einer Kernhöhe Sk von 8,0 µm kann nicht sichergestellt werden, dass ein Durchziehen des Flachmaterials möglich ist und die Greifbedingung gegeben ist, insbesondere kann ein Schwanken der Walzkraft oder eine zu hohe Walzkraft nicht vermieden werden.

Die Fläche der Täler Sak2 beträgt insbesondere mindestens 0,60 ml/m², vorzugsweise mindestens 0,70 ml/m². Mit dieser Größe der Fläche der Täler Sak2 kann die für den Walzprozess erforderliche Walzkraft vermindert werden.

Weiterhin vorteilhaft kann sein, wenn die reduzierte Talsohlentiefe Svk mindestens 2,50 µm, insbesondere mindestens 3,50 µm, vorzugsweise mindestens 4,50 µm bis 12,0 µm, insbesondere bis 11,0 µm, vorzugsweise bis 10,0 µm beträgt.

Die Topografie bzw. Oberfläche der Arbeitswalze kann bevorzugt mit einem flächenhaften Messsystem ermittelt werden, beispielsweise mit einer Messfläche von mindestens 1 mm × 1 mm und kann je nach Strukturgröße der zu erfassenden Topografie bzw. strukturabhängig beispielsweise bis zu 10 mm × 10 mm, vorzugsweise bis zu 5 mm × 5 mm, wobei eine quadratische Messfläche nicht zwingend notwendig ist, sondern auch Formate wie zum Beispiel 2 mm × 5 mm besitzen kann. Die auszuwertenden Oberflächen können beispielsweise skalenbegrenzt gemäß DIN EN ISO 25178-2:2023-09 in Kapitel 3.1.9 sein. Der Verfeinerungsindex des L-Filters kann beispielhaft 1,0 mm und der des S-Filters beispielhaft 0,010 mm betragen. Bevorzugt wird zur Filterung ein flächenhafter Gaußfilter gemäß ISO 16610-21:2011 verwendet.

Die Kenngröße Sa ist die "mittlere arithmetische Höhe" gemäß DIN EN ISO 25178-2:2023-09 (Kapitel 4.2.8). Sie beschreibt den Mittelwert der absoluten Ordinatenwerte der skalenbegrenzten Oberfläche.

Die Kenngröße Sk ist die "Kernhöhe" gemäß DIN EN ISO 25178-2:2023-09 (Kapitel 4.5.4.2 in Verbindung mit Bild 14). Sie beschreibt den Abstand zwischen dem höchsten und tiefsten Niveau der "Kern-Oberfläche".

Die Kenngröße Smrk1 ist der "Materialanteil der Hügel" in Prozent gemäß DIN EN ISO 25178-2:2023-09 (Kapitel 4.5.4.7 in Verbindung mit Bild 14).

Die Kenngröße Sak1 ("Fläche der Hügel") gemäß DIN EN ISO 25178-2:2023-09 (Kapitel 4.5.4.9) entspricht dem Materialvolumen pro Grundflächeneinheit Sak1 = Vm (Smrk1), ausgedrückt durch die Einheit [ml/m²]. Ein Materialvolumen pro Fläche von 1 ml/m² ist gleichbedeutend mit einer mittleren Höhe von 1 µm.

Die reduzierte Spitzenhöhe gemäß DIN EN ISO 25178-2:2023-09 (Kapitel 4.5.4.3) ergibt sich aus Spk = 2* Sak1 * 100% / Smrk1.

Die Kenngröße Smrk2 ist der "Materialanteil der Täler" in Prozent gemäß DIN EN ISO 25178-2:2023-09 (Kapitel 4.5.4.2 und Kapitel 4.5.4.8).

Die Kenngröße Sak2 ("Fläche der Täler") gemäß DIN EN ISO 25178-2:2023-09 (Kapitel 4.5.4.10) entspricht dem Leervolumen der Täler pro Grundflächeneinheit: Sak2 = Vv (Smrk2), ausgedrückt durch die Einheit [ml/m²]. Ein Materialvolumen pro Fläche von 1 ml/m² ist gleichbedeutend mit einer mittleren Höhe von 1 µm.

Die reduzierte Talsohlentiefe gemäß DIN EN ISO 25178-2:2023-09 (Kapitel 4.5.4.5) ergibt sich aus Svk = 2* Sak2 * 100% / (100% - Smrk2), ausgedrückt durch die Einheit [µm].

Unter anderem dient Bild B1 in der DIN EN ISO 25178-2:2023-09 zur Veranschaulichung und Berechnung der vorgenannten Kenngrößen.

Die Aufnahme der Topografie kann mittels eines konfokalen Lichtmikroskops erfolgen. Die damit erfassten Daten werden Filteroperationen zugeführt, welche mit Hilfe einer Auswertesoftware, beispielsweise MountainsMap von digital surf, durchgeführt werden können. Die vorgenannten Kenngrößen sind Standard-Parameter in MountainsMap.

Gleichzeitig zeigte sich, dass eine erfindungsgemäße Topografie auf einer Arbeitswalze eine vergleichbare Standzeit zu standardmäßigen Arbeitswalzen mit einer metallischen Schutzschicht beschichteten Oberfläche aufwies. Somit kann die erfindungsgemäße Arbeitswalze als "unbeschichtete" und an der Oberfläche blanke Arbeitswalze angesehen werden.

Arbeitswalzen für Kaltwalzprozesse sind üblicherweise aus Metall hergestellt, beispielsweise werden sie geschmiedet oder gegossen. Es ist selbstredend, dass die Topografie in dem Maße axial auf der Oberfläche der Arbeitswalze vorgesehen ist, dass das zu walzende Flachmaterial in seiner gesamten Breite in Walzrichtung von der Topografie erfasst werden kann.

Das kalt zu walzende Flachmaterial ist vorzugsweise allgemein ein Stahlflachprodukt in Bandform (Stahlband). Beispielsweise kann auch alternativ ein Aluminiumflachprodukt (Aluminiumband) mit der erfindungsgemäßen Arbeitswalze kalt gewalzt werden.

Funktionsbedingt muss die Arbeitswalze in einem Kaltwalzprozess andere Anforderungen erfüllen im Vergleich zu Walzen in Dressierprozessen, sogenannten Dressierwalzen, so dass neben den vorgenannten Aufgaben des Abtransports von Abrieb und Standzeit auch ein im Wesentlichen schlupffreier Kaltwalzprozess sichergestellt werden kann. Die Topografie auf der Oberfläche von Arbeitswalzen für den Kaltwalzprozess ist dadurch gezielt einzustellen und nicht vergleichbar mit Topografien auf Oberflächen von Dressierwalzen.

Die Plateaus sind vorzugsweise in regelmäßiger Form und regelmäßigen Abständen auf der Oberfläche der Arbeitswalze angeordnet. Diese Ausführung kann als deterministisch texturiert angesehen werden, was so viel bedeutet, dass eine Oberflächenstruktur mit wiederkehrenden Strukturen erzeugt wird, mit Plateaus und Tälern, welche eine definierte Form und/oder Ausgestaltung aufweisen, vgl. EP 2 892 663 B1.

Zum Texturieren kann ein thermisches Verfahren verwendet werden, beispielweise ein Texturierverfahren mittels Laser. Vorrichtungen zur Durchführung des Lasertexturierungsverfahrens sind Stand der Technik, vgl. auch EP 2 892 663 B1 auch die EP 3 172 006 B1 und die EP 3 877 112 A1. Auf diese Weise ist die Erzeugung einer Topografie auf der Oberfläche der Arbeitswalze möglich, welche durch Laserbeschuss eine Ablation, d. h. im Bereich des auftreffenden Beschusses einen Materialabtrag, auf der Oberfläche bewirken. Durch gezielte Einstellung können sich die Laserschüsse überlappen oder einen derart großen Abstand aufweisen, dass zwischen den Laserschussbereichen ein nahezu Ausgangszustand verbleibt. Die nicht vom Laserbeschuss getroffenen Bereiche bilden somit die Plateaus auf der Oberfläche der Arbeitswalze.

Alternativ kann auch ein mechanisches Verfahren zum Texturieren verwendet werden, beispielsweise durch Gravieren. Auch Vorrichtungen zur Durchführung des Gravierens sind Stand der Technik.

Weiter alternativ kann auch ein chemisches Verfahren zum Texturieren verwendet werden, beispielsweise ein Ätzen. Auch Vorrichtungen zur Durchführung des Ätzens sind Stand der Technik.

Gemäß einer Ausgestaltung der Arbeitswalze weisen die Täler eine Tiefe zwischen 2 und 40 µm auf. Die Tiefe kann mindestens 3 µm, 4 µm, 5 µm, vorzugsweise mindestens 7 µm, 8 µm, 9 µm betragen, um bei unvermeidbarer Abnutzung während des Kaltwalzens die gezielt eingestellte Topografie und somit eine gewisse Standzeit der Arbeitswalze zu erhalten. Die Tiefe kann insbesondere auf maximal 35 µm, 30 µm, 25 µm, vorzugsweise auf maximal 20 µm, 18 µm, 15 µm beschränkt sein.

Gemäß einer Ausgestaltung der Arbeitswalze können die Täler eine Breite zwischen 5 und 100 µm aufweisen. Die Breite kann mindestens 10 µm, 15 µm, 20 µm, vorzugsweise mindestens 25 µm betragen, um in Verbindung mit der Tiefe ein ausreichendes Aufnahmeleervolumen für Abrieb und somit für den entsprechenden Abtransport während des Kaltwalzens zu gewährleisten. Die Breite kann insbesondere auf maximal 85 µm, 60 µm beschränkt sein, um insbesondere in Walzrichtung keine ungewollten Erhebungen und somit keine oberflächennahe Profilierung auf dem zu walzenden Flachmaterial zu erzeugen.

Gemäß einer zweiten Lehre betrifft die Erfindung ein Verfahren zum Kaltwalzen eines Flachmaterials respektive eines Metallflachmaterials in einem Kaltwalzwerk mit mindestens einem, insbesondere mindestens zwei, vorzugsweise mindestens drei, bevorzugt mindestens vier und höchstens neun, insbesondere höchstens sieben, vorzugsweise höchstens fünf Walzgerüsten, insbesondere eines Stahlflach- oder Aluminiumflachprodukts, wobei in mindestens einem Walzgerüst zwei erfindungsgemäße Arbeitswalzen eingesetzt werden, welche auf das Flachmaterial einwirken und eine Dickenreduktion von mindestens 5 und höchstens 90 % bewirken, wobei die Dickenreduktion als Verhältnis der Dicken des Flachmaterials vor einem Eintritt in das Walzgerüst und nach dem Austritt aus dem selbigen Walzgerüst entspricht.

Je nach Anzahl der Walzgerüste im Kaltwalzwerk, die Nummer des Walzgerüstes bei einer Hintereinanderschaltung von mehreren Walzgerüsten (Kaltwalzstraße), ob erstes, zweites, drittes Walzgerüst etc., durch welche das Flachmaterial sukzessive kalt gewalzt und in der Dicke reduziert wird, sowie insbesondere abhängig von der zu erreichenden Zieldicke, kann die Dickenreduktion in einem Walzgerüst insbesondere mindestens 10 %, vorzugsweise mindestens 15 %, bevorzugt mindestens 20 % betragen. Die Dickenreduktion in einem Walzgerüst kann insbesondere auf maximal 80 %, vorzugsweise maximal 70 %, bevorzugt maximal 60 %, weiter bevorzugt maximal 50 %, besonders bevorzugt maximal 40 %, beispielsweise pro Stich bzw. Durchlauf, betragen.

Um Wiederholungen zu vermeiden, wird auf die vorgenannten Ausgestaltungen der Arbeitswalze verwiesen.

Auch Werkstoffe, die hohe Walzkräfte erfordern, insbesondere Stahlwerkstoffe mit Zugfestigkeiten größer als 600 MPa, insbesondere größer als 780 MPa, vorzugsweise größer als 900 MPa, bevorzugt größer als 1050 MPa, können besser und prozessstabiler kaltgewalzt werden, so dass u.a. Grenzkräfte des Walzgerüstes unter Umständen nicht erreicht werden, wodurch auch größere Abmessungsbreiten und/oder Dicken walzbar sein können.

Somit lässt sich beim Kaltwalzen von Flachmaterialien durch den Einsatz von erfindungsgemäßen Arbeitswalzen eine akzeptable Walzenstandzeit, aufgrund verringerter Walzkraft in Zusammenhang mit verringerter Reibung, erreichen. Auch eine Verringerung der Verschmutzung, insbesondere durch die Reduzierung des Eisenabriebes beim Kaltwalzen von Stahlflachmaterialien ist möglich, was sich wiederrum vorteilhaft auf die Bandverschmutzung und die Sauberkeit der Kühlschmieremulsion auswirken kann.

Gemäß einer dritten Lehre betrifft die Erfindung ein Kaltwalzwerk mit mindestens einem, insbesondere mindestens zwei, vorzugsweise mindestens drei, bevorzugt mindestens vier und höchstens neun, insbesondere höchstens sieben, vorzugsweise höchstens fünf Walzgerüsten, wobei mindestens ein Walzgerüst zwei erfindungsgemäße Arbeitswalzen aufweist, welche insbesondere nach der zweiten Lehre der Erfindung hergestellt sind. Bei einem Kaltwalzwerk mit einem Walzgerüst kann es sich beispielsweise um ein Reversiergerüst handeln. Bei zwei und mehr Walzgerüsten eines Kaltwalzwerkes können insbesondere in Prozessrichtung betrachtet jeweils zwei erfindungsgemäße Arbeitswalzen mindestens im ersten und zweiten oder im zweiten und im dritten Walzgerüst vorgesehen sein. Vorzugsweise ist das Kaltwalzwerk eine Tandem-Kaltwalzstraße oder ein Teil davon. U. a. können auch weitere Anlagen dem Kaltwalzwerk in Prozessrichtung vor- und/oder nachgeschaltet sein, wie beispielsweise eine kontinuierliche Beize im Vorlauf des Kaltwalzwerks. Die Anordnung von Arbeitswalzen in einem Walzgerüst eines Kaltwalzwerks und auch der Aufbau und die Funktionsweise eines Kaltwalzwerkes respektive einer Tandem-Kaltwalzstraße sind Stand der Technik.

Eine beispielhafte Ausführung einer erfindungsgemäßen Arbeitswalze (1) und der korrespondierenden Topografie (3) ist in **Figur 1** dargestellt.

Rechts oben ist eine Arbeitswalze (1) mit einer Oberfläche (2) für den Einsatz in einem Kaltwalzwerk skizziert. Sie ist vorzugsweise offen und deterministisch texturiert. Aus dem kleinen Fenster ist eine Vergrößerung links in der Figur 1 gezeigt, welche eine Teilansicht in Draufsicht auf die Oberfläche (2) der Arbeitswalze (1) mit einer Topografie (3) schematisch darstellt. Die Darstellung unten rechts in Figur 1 zeigt einen Teilquerschnitt in der Arbeitswalze (1), welche die Topografie (3) auf der Oberfläche (2) mit Plateaus (3.1) und Tälern (3.2) definiert. Die Tiefe (T), welche zwischen 2 und 40 µm betragen kann, und die Breite (B), welche zwischen 5 und 100 µm betragen kann, des Tals (3.2) sind in der Teilquerschnittansicht verdeutlicht. Dabei wird die Tiefe (T) vom höchsten Punkt des das Tal (3.2) umgebenden Plateaus (3.1) auf der Oberfläche (2) der Arbeitswalze (1) und der tiefste Punkt in bzw. innerhalb des in der Arbeitswalze (1) eingebrachten Tals (3.2) ermittelt. Die Breite (B) wird an der Oberfläche (2) zwischen zwei gegenüberliegenden Punkten, an denen die Krümmung respektive Radius und somit der Ansatz der Einprägung des Tals (3.2) ansetzt, ermittelt.

Untersuchungen sind in einer viergerüstigen Tandem-Kaltwalzstraße durchgeführt worden, wobei das in Prozessrichtung zweite Walzgerüst mit jeweils zwei erfindungsgemäßen Arbeitswalzen (1), als Ober- und Unter-Arbeitswalze im Kontakt zum Band, bestückt wurde. Warmbänder mit jeweils einer Zugfestigkeit von größer 780 MPa wurden durchgesetzt und es wurden im Wesentlichen die gleichen Parameter eingestellt, insbesondere mit einer identischen Dickenreduktion am zweiten Walzgerüst mit ca. 33 %. Insgesamt 14 unterschiedliche Arbeitswalzenpaare wurden untersucht, wobei die Arbeitswalzenpaare 1 bis 14 die in der **Tabelle 1** aufgeführten charakteristischen Parameter aufwiesen.

Die Arbeitswalzenpaare 1 und 2 wiesen eine Doppel-I-Struktur in unterschiedlicher Orientierung auf, das Arbeitswalzenpaar 3 eine Fischgrätenstruktur. Die Arbeitswalzenpaare 4 bis 11 wiesen eine Viereckkonfiguration auf, vgl. Figur 1 links unten, mit jeweils unterschiedlicher Größe zwischen 2 µm × 2 µm bis 35 µm × 35 µm.

Bei den Arbeitswalzenpaaren 4 bis 11, bei welchen es sich um erfindungsgemäße Arbeitswalzen (1) handelte, betrugen die Tiefe (T) der Täler (3.2) im Mittel ca. 7 µm, die Breite (B) der Täler (3.2) im Mittel ca. 35 µm. Auch bei den Arbeitswalzenpaaren 1 bis 3 betrug die Tiefe (T) der Täler (3.2) im Mittel ca. 7 µm, auch die Breite (B) bei 1 und 3 der Täler (3.2) betrugen im Mittel ebenfalls ca. 35 µm, bei 2 im Mittel ca. 70 µm.

Die Arbeitswalzenpaare 12 bis 14 wurden (nur) mit einem Schleifstein bearbeitet und wiesen unterschiedliche Schleifrauheit auf. Je höher die Schleifrauheit, umso größer war die Walzkraft. Alle Arbeitswalzenpaare waren unbeschichtet.

In Abhängigkeit des Sak2, Svk, Sk, ermittelt nach DIN EN ISO 25178-3:2023-09, wurden die Walzkräfte erfasst und mit der Walzkraft des Arbeitswalzenpaares 12 als Standard-Arbeitswalzenpaar verglichen und gegenübergestellt. Die durchschnittliche relative Walzkraft mehrerer Versuchsreihen/Kampagnen ist als Mittelwert in Tabelle 1 für die Arbeitswalzenpaare 1 bis 14 dargestellt. Die Arbeitswalzenpaare 1 und 3 und 12 bis 14 wiesen u.a. einen kleinen Sak2 auf und führten somit nicht zu einer angestrebten Walzkraftreduktion, ganz im Gegenteil, die Walzkraft war im Vergleich zum Arbeitswalzenpaar 12 sogar höher. Die unterstrichenen Werte und damit auch die entsprechenden Arbeitswalzenpaare 1 bis 3 und 12 bis 14 sind nicht erfindungsgemäß.

**Tabelle 1**

| Walzenpaar | Sa [µm] | Sk [µm] | Spk [µm] | Svk [µm] | Smrk1 [%] | Smrk2 [%] | Sak1 [ml/m²] | Sak2 [ml/m²] | relative Walzkraft [%] |
|---|---|---|---|---|---|---|---|---|---|
| 1 | 3,54 | 11,54 | 3,39 | 2,07 | 12,4 | 96,4 | 0,21 | 0,04 | +7 |
| 2 | 3,97 | 13,63 | 2,70 | 1,66 | 5,7 | 94,6 | 0,08 | 0,06 | +5 |
| 3 | 3,96 | 12,77 | 3,30 | 1,51 | 11,3 | 97,1 | 0,19 | 0,02 | +4 |
| 4 | 3,45 | 7,68 | 3,17 | 4,85 | 6,6 | 67,7 | 0,10 | 0,78 | -5 |
| 5 | 2,72 | 1,56 | 0,34 | 9,36 | 4,4 | 63,4 | 0,01 | 1,71 | -19 |
| 6 | 2,41 | 1,88 | 3,00 | 9,39 | 13,9 | 73,5 | 0,21 | 1,24 | -20 |
| 7 | 1,96 | 2,08 | 2,73 | 8,89 | 12,2 | 79,3 | 0,17 | 0,92 | -20 |
| 8 | 1,22 | 0,97 | 2,03 | 7,17 | 10,6 | 82,8 | 0,11 | 0,62 | -17 |
| 9 | 1,01 | 0,96 | 1,39 | 6,64 | 11,4 | 85,1 | 0,08 | 0,50 | -10 |
| 10 | 0,71 | 0,79 | 1,21 | 5,11 | 11,4 | 86,8 | 0,07 | 0,34 | -8 |
| 11 | 0,63 | 0,92 | 1,25 | 3,99 | 9,1 | 86,3 | 0,06 | 0,27 | -5 |
| 12 | 0,24 | 0,78 | 0,28 | 0,36 | 9,1 | 89,6 | 0,01 | 0,02 | 0 |
| 13 | 0,74 | 2,34 | 0,76 | 1,20 | 8,3 | 88,4 | 0,03 | 0,07 | +4 |
| 14 | 0,95 | 2,98 | 1,18 | 1,28 | 9,4 | 88,3 | 0,06 | 0,07 | +8 |

## Patentansprüche

1. Arbeitswalze (1) für den Einsatz in einem Kaltwalzwerk mit einer Oberfläche (2), wobei die Topografie (3) Täler (3.2) und Plateaus (3.1) definiert und folgende Topografieeigenschaften gemäß DIN EN ISO 25178-2:2023-09 aufweist: eine mittlere arithmetische Höhe Sa zwischen 0,30 µm und 5,0 µm, eine Kernhöhe Sk zwischen 0,40 µm und 8,0 µm und eine Fläche der Täler Sak2 zwischen 0,15 ml/m² und 3,0 ml/m².

2. Arbeitswalze nach Anspruch 1, wobei die reduzierte Talsohlentiefe Svk gemäß DIN EN ISO 25178-2:2023-09 mindestens 2,50 µm bis 12,0 µm beträgt.

3. Arbeitswalze nach einem der vorgenannten Ansprüche, wobei die Plateaus (3.1) in regelmäßiger Form und regelmäßigen Abständen auf der Oberfläche (2) der Arbeitswalze (1) angeordnet sind.

4. Arbeitswalze nach einem der vorgenannten Ansprüche, wobei die Täler (3.2) eine Tiefe (T) zwischen 2 µm und 40 µm aufweisen.

5. Arbeitswalze nach einem der vorgenannten Ansprüche, wobei die Täler (3.2) eine Breite (B) zwischen 5 µm und 100 µm aufweisen.

6. Verfahren zum Kaltwalzen eines Flachmaterials in einem Kaltwalzwerk mit mindestens einem und höchstens neun Walzgerüsten, insbesondere eines Stahlflach- oder Aluminiumflachmaterials, **dadurch gekennzeichnet, dass** in mindestens einem Walzgerüst zwei Arbeitswalzen (1) nach einem der vorgenannten Ansprüche eingesetzt werden, welche auf das Flachmaterial einwirken und eine Dickenreduktion von mindestens 5 % und höchstens 90 % bewirken, wobei die Dickenreduktion als Verhältnis der Dicken des Flachmaterials vor einem Eintritt in das Walzgerüst und nach einem Austritt aus dem selbigen Walzgerüst entspricht.

7. Verfahren nach Anspruch 6, wobei als Flachmaterial ein Stahlwerkstoff mit einer Zugfestigkeit größer als 600 MPa kaltgewalzt wird.

8. Verfahren nach Anspruch 6 oder 7, wobei als Flachmaterial ein Stahlwerkstoff mit einer Zugfestigkeit größer als 780 MPa, vorzugsweise größer als 900 MPa kaltgewalzt wird.

9. Kaltwalzwerk mit mindestens einem und höchstens neun Walzgerüsten, **dadurch gekennzeichnet, dass** mindestens ein Walzgerüst zwei Arbeitswalzen (1) nach einem der Ansprüche 1 bis 5 aufweist.

10. Kaltwalzwerk nach Anspruch 9, wobei in Prozessrichtung betrachtet je zwei Arbeitswalzen (1) mindestens im ersten und zweiten Walzgerüst oder im zweiten und im dritten Walzgerüst vorgesehen sind.

11. Kaltwalzwerk nach Anspruch 9 oder 10, wobei das Kaltwalzwerk eine Tandem-Kaltwalzstraße ist.

12. Kaltwalzwerk nach Anspruch 9, wobei das Kaltwalzwerk ein Reversiergerüst umfasst.
